# EUROPÄISCHE PATENTSCHRIFT

(11) **EP 0 666 248 B1**
(45) Veröffentlichungstag und Bekanntmachung des Hinweises auf die Patenterteilung: **23.10.1996**
(21) Anmeldenummer: 94119383.1
(22) Anmeldetag: 08.12.1994
(51) Int. Cl.: C06B 31/00, C06D 5/06

(54) **Gaserzeugende Mischung**
Gas generating mixture
Mélange générateur de gaz

(30) Priorität: 18.01.1994 DE 4401214
(43) Veröffentlichungstag der Anmeldung: 09.08.1995
(73) Patentinhaber: FRAUNHOFER-GESELLSCHAFT ZUR FÖRDERUNG DER ANGEWANDTEN FORSCHUNG E.V., 80636 München (DE)
(72) Erfinder: Bucerius, Klaus Martin, Dr., D-76229 Karlsruhe (DE); Schmid, Helmut, D-76131 Karlsruhe (DE)

(56) Entgegenhaltungen:
- EP-A- 0 430 463
- EP-A- 0 503 341
- FR-A- 2 240 199
- GB-A- 658 643
- US-A- 2 604 391

## Beschreibung

Die Erfindung betrifft eine gaserzeugende Mischung aus einem Brennstoff, einem Oxidator und einem Katalysator.

Gaserzeugende Mischungen der vorgenannten Art - auch Gasgeneratorsätze genannt - zeichnen sich dadurch aus, daß sie bei Verbrennung eine hohe Gasausbeute (> 14 mol/kg) ermöglichen. Sie werden für Raketen- und Rohrwaffenantriebe sowie für aufblasbare Rückhalte- (Airbag) und Rettungssysteme verwendet. Besonders im zivilen Bereich werden thermisch-mechanische Unempfindlichkeit und Ungiftigkeit der Ausgangsmischungen, aber auch fehlende Toxizität bei den entstehenden Gasen gefordert. Viele im Einsatz befindlichen Systeme erfüllen diese Forderungen nicht oder nur sehr unzulänglich.

Die Reaktion dieser Brennstoffe mit den bisher eingesetzten Katalysatoren und Oxidatoren zeigen eine unbefriedigende Gaszusammensetzung und/oder ein ungenügendes Abbrandverhalten. Hinzu kommt, daß viele Reaktionsmischungen eine so hohe Verbrennungstemperatur besitzen, daß - bei Airbag-Anwendungen - die thermisch empfindlichen Sackmaterialien geschädigt werden.

Der Erfindung liegt die Aufgabe zugrunde, bei einer Mischung des eingangs genannten Aufbaus, die Verbrennungstemperatur abzusenken und die Abbrandgeschwindigkeit zu erhöhen.

Diese an sich konträren Anforderungen werden erfindungsgemäß dadurch erfüllt, daß der Oxidator Cu(NO₃)₂*3Cu(OH)₂ ist und der Katalysator aus einem Metall oder einer Metallegierung auf einem Träger besteht .

Durch den erfindungsgemäß vorgesehenen Oxidator ergibt sich eine halte und schnelle Verbrennung. Der Maximaldruck wird innerhalb Millisekunden erreicht, wobei die Gastemperatur unterhalb schädlicher Grenzen bleibt. Bisher notwendige Schlackenbildner, die bei bekannten Systemen zur Bindung von Schadstoffen, z.B. Alkalioxiden, benötigt werden, können bei der erfindungsgemäßen Mischung entfallen, so daß eine höhere Gasausbeute erzielbar ist.

Der weiterhin erfindungsgemäß eingesetzte Katalysator dient vornehmlich der Schadgasreduzierung (CO und NO), wobei hier der Begriff "Katalysator" im erweiterten Sinn einen aktiven Reaktionsbestandteil bezeichnet, der selbst umgesetzt werden kann und reaktionslenkend und/oder reaktionsbeschleunigend wirkt. Der Träger dient dazu, die Hauptkomponente mit einer großen spezifischen Oberfläche und einer definierten Korngrößenverteilung vorzulegen. Eine weitere Eigenschaft des Trägers besteht darin, durch physikalische und/oder chemische Prozesse - in einer speziellen Phase der Reaktion - eine Kühlwirkung zu entfalten, die über eine reine kapazitive Kühlwirkung hinausgeht. Der Träger kann ferner als Promotor der Hauptkomponente wirken. Nicht nur der Metallkatalysator, sondern auch der Oxidator sind thermisch und mechanisch stabil und insbesondere auch nicht hygroskopisch.

Der Katalysator ist vorzugsweise ein pyrophores Metall oder eine solche Metallegierung auf einem Träger, der nach dem Abbrand als Feststoff verbleibt. Es kann sich hierbei um ein Silikat, vorzugsweise ein Schicht- oder Gerüstsilikat, handeln.

Als Metall hat sich insbesondere Ag hervorragend bewährt. Bei insbesondere zivilen Anwendungen werden ungiftige Ausgangsverbindungen und ungiftige Reaktionsprodukte gefordert. Diese Forderungen werden von N-reichen und C-armen Brennstoffen erfüllt. Hierzu zählen die bekannten Brennstoffe TAGN (Triaminoguanidinnitrat), NIGU (Nitroguanidin), NTO (3-Nitro-1,2,3-triazol-5-on) und das sich durch einen besonders hohen Stickstoffgehalt auszeichnende GZT (Diguanidinium-5,5'-azotetrazolat) (DE 4 108 225). Es werden deshalb im Rahmen der erfindungsgemäßen Mischung bei Verwendung für Rettungs- und Rückhaltsysteme vorzugsweise TAGN, NIGU, NTO, insbesondere aber GZT eingesetzt.

Eine bevorzugte Mischung besteht aus GZT und Cu(NO₃)₂*3Cu(OH)₂ mit ausgeglichener Sauerstoffbilanz und bis zu 30 Mass.-% des Katalysators.

Die Mischung kann als Kühlmittel Fe₂O₃ enthalten, dessen oxidative Eigenschaften in der Reaktionsmischung zusätzlich genutzt werden können (DE 41 33 655, EP 0 536 525).

### Beispiel

Es wird eine Mischung bestehend aus GZT, pyrophorem Ag auf einem Schicht- oder Gerüstsilikatträger als Katalysator und Cu(NO₃)₂*3Cu(OH)₂ als Oxidator im Verhältnis 22,05 : 20,0 : 57,95 Mass.-% hergestellt. Diese Formulierung wird bezüglich ihres Anzünd- und Verbrennungsverhaltens experimentell in der ballistischen Bombe untersucht. Dabei wird ein Druckverlaufsdiagramm gemäß Anlage erhalten. Das Diagramm zeigt, daß die Mischung gute Anzünd- und Verbrennungseigenschaften besitzt. Bei einer Ladedichte von 0,1 g/cm³ liegt der maximale Druck im Bereich von 250 bar (25MPa), der nach etwa 21 ms erreicht wird (t(pmax) = 21 ms). Die Druckanstiegszeit zwischen 30 bis 80 % des Maximaldrucks beträgt t₃₀₋₈₀ = 4,35 ms.

Die Verbrennungstemperatur läßt sich sehr exakt durch thermodynamische Berechnung ermitteln. Sie liegt bei 2345 K. Bei gleichem Brennstoff GZT und ausgeglichener Sauerstoffbilanz liefern andere Oxidatoren höhere Verbrennungstemperaturen. Beispielsweise liegen sie bei KNO₃ bei 2501 K, bei N H₄ NO₃ bei 2850 K und bei K Cl O₃ bei 3248 K.

## Patentansprüche

1. Gaserzeugende Mischung aus einem Brennstoff, einem Oxidator und einem Katalysator, dadurch gekennzeichnet, daß der Oxidator Cu(NO₃)₂*3Cu(OH)₂ ist und der Katalysator aus einem Metall oder einer Metallegierung auf einem Träger besteht.

2. Mischung nach Anspruch 1, dadurch gekennzeichnet, daß der Katalysator ein pyrophores Metall oder eine pyrophore Metallegierung auf einem Träger ist.

3. Mischung nach Anspruch 1 oder 2, dadurch gekennzeichnet, daß als Träger für den metallischen Katalysator ein Silikat, insbesondere ein Schicht- oder Gerüstsilikat, dient.

4. Mischung nach Anspruch 3, dadurch gekennzeichnet, daß als Katalysator pyrophores Ag auf einem Schicht- oder Gerüstsilikatträger dient.

5. Mischung nach einem der Ansprüche 1 bis 4, dadurch gekennzeichnet, daß als Brennstoff TAGN (Triaminoguanidinnitrat), NIGU (Nitroguanidin), NTO (3-Nitro-1,2,3-triazol-5-on) oder GZT (Diguanidinium-5,5'- azotetrazolat) dient.

6. Mischung nach einem der Ansprüche 1 bis 5, bestehend aus einem Gemisch von GZT und Cu(NO₃)₂*3Cu(OH)₂ mit ausgeglichener Sauerstoffbilanz und bis zu 30 Mass.-% des Katalysators.

7. Mischung nach einem der Ansprüche 1 bis 6, dadurch gekennzeichnet, daß der Katalysator eine mittlere Korngröße < 10 µm aufweist.

8. Mischung nach einem der Ansprüche 1 bis 7, dadurch gekennzeichnet, daß sie als Kühlmittel Fe₂ O₃ enthält.

## Claims

1. A gas generating mixture of a fuel, an oxidant and a catalyst, characterized in that the oxidant is Cu(NO₃)₂*3Cu(OH)₂ and the catalyst consists of a metal or a metal alloy on a carrier.

2. A mixture according to claim 1, characterized in that the catalyst is a pyrophoric metal or a pyrophoric metal alloy on a carrier.

3. A mixture according to claim 1 or 2, characterized in that a silicate, especially a layer or skeleton silicate serves as the carrier for the metal catalyst.

4. A mixture according to claim 3, characterized in that pyrophoric Ag on a layer or skeleton silicate carrier serves as the catalyst.

5. A mixture according to any of claims 1 to 4, characterized in that TAGN (triaminoguanidine nitrate), NIGU (nitroguanidine), NTO (3-nitro-1,2,3-triazol-5-one) or GZT (diguanidinium-5,5'-azotetrazolate) serves as the fuel.

6. A mixture according to any of claims 1 to 5, consisting of a mixture of GZT and Cu(NO₃)₂*3Cu(OH)₂ with equalised oxygen balance and up to 30% by mass of the catalyst.

7. A mixture according to any of claims 1 to 6, characterized in that the catalyst has a mean grain size < 10 µm.

8. A mixture according to any of claims 1 to 7, characterized in that it includes Fe₂O₃ as a coolant.

## Revendications

1. Mélange générateur de gaz composé d'un combustible, d'un oxydant et d'un catalyseur,
caractérisé en ce que
l'oxydant est du Cu(NO₃)₂*3Cu(OH)₂ et le catalyseur se compose d'un métal ou d'un alliage métallique sur un support.

2. Mélange selon la revendication 1,
caractérisé en ce que
le catalyseur est un métal pyrophorique ou un alliage métallique pyrophorique sur un support.

3. Mélange selon la revendication 1 ou 2,
caractérisé en ce que
comme support pour le catalyseur métallique on se sert d'un silicate, en particulier d'un silicate stratifié ou structuré.

4. Mélange selon la revendication 3,
caractérisé en ce que
comme catalyseur on se sert d'Ag pyrophorique sur un support de silicate stratifié ou structuré.

5. Mélange selon l'une des revendications 1 à 4,
caractérisé en ce que
comme combustible on se sert de TAGN (triaminoguadinine nitrate), NIGU (nitroguanidine), NTO (3-nitro-1,2,3-triazol-5-on) ou GZT (diguanidinium-5,5'-azote trazolate).

6. Mélange selon l'une des revendications 1 à 5,
se composant d'un mélange de GZT et Cu(NO₃)₂*3Cu(OH)² avec bilan d'oxygène équilibré et jusqu'à 30 % en masse de catalyseur.

7. Mélange selon l'une des revendications 1 à 6,
caractérisé en ce que
le catalyseur comporte une granulométrie moyenne <µm.

8. Mélange selon l'une des revendications 1 à 7,
caractérisé en ce que
il convient comme agent de refroidissement du Fr₂O₃.
